# EUROPÄISCHE PATENTSCHRIFT

(11) **EP 3 414 355 B1**
(45) Veröffentlichungstag und Bekanntmachung des Hinweises auf die Patenterteilung: **08.04.2020**
(21) Anmeldenummer: 17703386.7
(22) Anmeldetag: 02.02.2017
(51) Int. Cl.: C23C 2/12, C23C 2/26, C23C 8/36, C23C 8/42, C23C 2/40, C21D 9/46

(54) **ALUMINIUMBASIERTE BESCHICHTUNG FÜR STAHLBLECHE ODER STAHLBÄNDER UND VERFAHREN ZUR HERSTELLUNG HIERZU**
ALUMINIUM-BASED COATING FOR STEEL SHEETS OR STEEL STRIPS AND METHOD FOR THE PRODUCTION THEREOF
REVÊTEMENT À BASE D'ALUMINIUM POUR TÔLES D'ACIER OU BANDES D'ACIER ET PROCÉDÉ POUR LEUR FABRICATION

(30) Priorität: 08.02.2016 DE 102016102172; 12.02.2016 DE 102016102504
(43) Veröffentlichungstag der Anmeldung: 19.12.2018
(73) Patentinhaber: Salzgitter Flachstahl GmbH, 38239 Salzgitter (DE); Volkswagen Aktiengesellschaft, 38436 Wolfsburg (DE)
(72) Erfinder: KOLL, Thomas, 38122 Braunschweig (DE); DEBEAUX, Marc, 31135 Hildesheim (DE); LUTHER, Friedrich, 30989 Gehrden (DE); GRAUL, Matthias, 38465 Brome (DE); LASS, Jan-Frederik, 38448 Wolfsburg (DE); HARTMANN, Haucke-Frederik, 37412 Herzberg (DE)
(74) Vertreter: Moser Götze & Partner Patentanwälte mbB
(86) Internationale Anmeldenummer: PCT/EP2017/052266
(87) Internationale Veröffentlichungsnummer: WO 2017/137304

(56) Entgegenhaltungen:
- EP-A1- 0 575 926
- EP-A1- 2 843 081
- EP-A2- 0 204 423
- WO-A1-2014/059476
- CA-A1- 2 918 863
- GB-A- 2 159 839

## Beschreibung

Die Erfindung betrifft ein Verfahren zur Herstellung von pressgehärteten Bauteilen aus Stahlblechen oder Stahlbändern mit einer aluminiumbasierten Beschichtung für Stahlbleche oder Stahlbänder, wobei die Beschichtung einen im Schmelztauchverfahren aufgebrachten, aluminiumbasierten Überzug umfasst und wobei auf dem Überzug eine Aluminiumoxid und/oder -hydroxid enthaltene Deckschicht angeordnet ist. Zusätzlich betrifft die Erfindung ein pressgehärtetes Bauteil aus Stahlblechen oder Stahlbändern mit einer aluminiumbasierten Beschichtung, das nach dem vorgenannten Verfahren hergestellt ist.

Es ist bekannt, dass warmumgeformte Stahlbleche insbesondere im Automobilbau immer häufiger Verwendung finden. Durch den auch als Presshärten bezeichneten Prozess können hochfeste Bauteile erzeugt werden, die vorwiegend im Bereich der Karosserie eingesetzt werden. Das Presshärten kann grundsätzlich mittels zwei verschiedener Verfahrensvarianten durchgeführt werden, nämlich mittels des direkten oder indirekten Verfahrens. Während bei indirekten Verfahren die Prozessschritte des Umformens und Härtens getrennt voneinander ablaufen, finden sie beim direkten Verfahren in einem Werkzeug gemeinsam statt. Im Folgenden wird aber nur das direkte Verfahren betrachtet.

Beim direkten Verfahren wird eine Stahlblechplatine über die sogenannte Austenitisierungstemperatur (Ac3) aufgeheizt, anschließend wird die so erhitzte Platine in ein Formwerkzeug überführt und in einem einstufigen Umformschritt zum fertigen Bauteil umgeformt und hierbei durch das gekühlte Formwerkzeug gleichzeitig mit einer Geschwindigkeit, die über der kritischen Abkühlgeschwindigkeit des Stahls liegt, abgekühlt, so dass ein gehärtetes Bauteil erzeugt wird.

Bekannte warmumformbare Stähle für diesen Einsatzbereich sind zum Beispiel der Mangan-Bor-Stahl "22MnB5" und neuerdings auch luftvergütbare Stähle gemäß des europäischen Patentes EP 2 449 138 B1.

Neben unbeschichteten Stahlblechen werden auch Stahlbleche mit einem Verzunderungsschutz für das Presshärten von der Automobilindustrie eingesetzt. Die Vorteile liegen hier neben der erhöhten Korrosionsbeständigkeit des fertigen Bauteils darin, dass die Platinen oder Bauteile im Ofen nicht verzundern, wodurch der Verschleiß der Pressenwerkzeuge durch abgeplatzten Zunder reduziert wird und die Bauteile vor der Weiterverarbeitung oft nicht aufwendig gestrahlt werden müssen.

Aus der kanadischen Offenlegungsschrift CA 2 918 863 A1 ist ein durch ein Schmelztauchverfahren aluminiumbeschichtetes Stahlband bekannt, dass nach dem Schmelztauchprozess, welcher in einem Schmelztauchbad mit einem niedrigen Si-Gehalt von 1,5 Gew.-% bis höchstens 6 Gew.-% durchgeführt wird, einer Wärmebehandlung bei 300 bis 460°C unterzogen wird, die die Diffusion von Si in der Beschichtung fördert. Es ist anzunehmen, dass während dieser Behandlung eine native Oxidschicht gebildet wird. Das so hergestellte Stahlband soll exzellente Eigenschaften bei Totalreflexion und eine verbesserte Korrosionsbeständigkeit aufweisen. Außerdem ist eine Aufgabe, dass das Aussehen des Stahlbandes trotz einer Anodisierungsbehandlung vergleichbar ist mit dem Aussehen eines gewöhnlichen aluminiumbeschichteten Stahlbandes.

Die europäische Patentanmeldung EP 0 575 926 A1 beschreibt eine aluminiumbasierte Beschichtung für metallische Produkte, insbesondere für Metallbleche. Die aluminiumbasierte Beschichtung wird mittels eines Schmelztauchverfahrens aufgebracht, wobei das Aluminiumbad Si: <10%, Fe: <1%, Mn: 0,5-2% und Rest Al enthält. Die beschichteten Produkte werden an Luft auf 300 °C und mit Wasser weiter auf ca. 40°C abgekühlt. Es kann angenommen werden, dass während dieser Behandlung eine native Oxidschicht gebildet wird. Die Beschichtung sorgt für eine verbesserte Beständigkeit der Produkte gegen Warm-Oxidation und Nass-Korrosion.

Auch die europäische Patentanmeldung EP 0 204 423 A2 offenbart ein Verfahren zur Herstellung aluminiumbeschichteter, eisenbasierter Folien, wobei ein Stahlband im Schmelztauchverfahren mit einer Aluminiumbeschichtung versehen wird und wobei das beschichtete Stahlband anschließend auf Foliendicke reduziert wird. Anschließend wird die derart beschichtete Folie einer Wärmebehandlung bei 600 °C bis 1200 °C unter Oxidationsatmosphäre unterzogen. Hierbei wird die Diffusion von Aluminium in die Basisstahlschicht gefördert und es entsteht eine poröse Aluminiumoxidschicht, die eine matte, graue Erscheinung aufweist.

In der Patentanmeldung GB 2 159 839 wird eine schmelztauchaluminiumbeschichtete Stahlfolie beschrieben, welche dazu geeignet ist, dass auf ihr eine dicke Schicht von dornartigen Nadelkristallen aus Aluminiumoxid wächst. Eine derart beschichtete Folie kann in der Automobilindustrie in Katalysatoren zur Abgasreinigung eingesetzt werden.

Verfahren zu Herstellung von beschichteten Stahlbändern werden auch in der europäischen Patentanmeldung EP 2 843 081 A1 und in der Offenlegungsschrift WO 2014/059476 A1 beschrieben.

Für das Presshärten sind derzeit die folgenden, durch Schmelztauchen aufgebrachten (Legierungs-) Beschichtungen bekannt: Aluminium-Silizium (AS), Zink-Aluminium (Z), Zink-Aluminium-Eisen (ZF/ Galvannealed), Zink-Magnesium-Aluminium-Eisen (ZM), sowie elektrolytisch abgeschiedene Beschichtungen aus Zink-Nickel oder Zink, wobei letztere vor der Warmumformung in eine Eisen-Zink-Legierungsschicht umgewandelt wird. Diese Korrosionsschutzbeschichtungen werden üblicherweise in kontinuierlichen Durchlaufverfahren auf das Warm- oder Kaltband aufgebracht.

Die deutsche Offenlegungsschrift DE 197 26 363 A1 beschreibt ein plattiertes Metallband mit einem Grundkörper aus einem kohlenstoffhaltigen Stahl, der ein oder beidseitig mit einem Auflagematerial aus einem Nichteisenmetall versehen ist. Als Auflagematerial werden Aluminium- oder eine Aluminiumlegierung vorgeschlagen. Auch wird das Auflagematerial einem Nitrieren oder einer anodischen Oxidation unterworfen, um die Verschleißfestigkeit und die Korrosionsbeständigkeit der Oberfläche des Auflagematerials zu erhöhen.

Aus der Patentschrift DE 10 2014 109 943 B3 ist die Herstellung eines Stahlprodukts mit einer metallischen Korrosionsschutzbeschichtung aus einer Aluminiumlegierung bekannt. Das kalt- oder warmgewalzte Stahlprodukt wird nach Aktivieren der Oberfläche, also der Entfernung einer passiven Oxidschicht von der Oberfläche, durch Eintauchen in ein schmelzflüssiges Beschichtungsbad beschichtet. Dieses schmelzflüssige Beschichtungsbad enthält neben Al und unvermeidbaren Verunreinigungen Mn und/oder Mg, Fe, Ti und/ oder Zr. Dies soll gegenüber AISi-Legierungen die Korrosionsbeständigkeit erhöhen. Diese Korrosionsschutzbeschichtung kann zusätzlich eloxiert werden. Die Herstellung von Bauteilen mittels Abschrecken von Vorprodukten aus presshärtbaren Stählen durch Warmumformen in einem Umformwerkzeug ist aus dem deutschen Patent DE 601 19 826 T2 bekannt. Hier wird eine zuvor oberhalb der Austenitisierungstemperatur auf 800 - 1200 °C erwärmte und ggf. mit einem metallischen Überzug aus Zink oder auf Basis von Zink versehene Blechplatine in einem fallweise gekühlten Werkzeug durch Warmumformung zu einem Bauteil umgeformt, wobei während des Umformens durch schnellen Wärmeentzug das Blech bzw. Bauteil im Umformwerkzeug eine Abschreckhärtung (Presshärtung) erfährt und durch das entstehende martensitische Härtegefüge die geforderten Festigkeitseigenschaften erreicht.

Die Herstellung von Bauteilen mittels Abschrecken von mit einer Aluminiumlegierung beschichteten Vorprodukten aus presshärtbaren Stählen durch Warmumformen in einem Umformwerkzeug ist aus dem deutschen Patent DE 699 33 751 T2 bekannt. Hier wird ein mit einer Aluminiumlegierung beschichtetes Blech vor einem Umformen auf über 700 °C erwärmt, wobei eine intermetallisch legierte Verbindung auf Basis von Eisen, Aluminium und Silizium auf der Oberfläche entsteht und nachfolgend das Blech umgeformt und mit einer Geschwindigkeit oberhalb der kritischen Abkühlgeschwindigkeit abkühlt.

Der Vorteil bei den aluminiumbasierten Überzügen liegt darin, dass neben einem größeren Prozessfenster (z.B. hinsichtlich der Erwärmungsparameter) die fertigen Bauteile vor der Weiterverarbeitung nicht gestrahlt werden müssen. Darüber hinaus besteht bei aluminiumbasierten Überzügen nicht die Gefahr von Flüssigmetallversprödung und es können sich keine Mikrorisse im oberflächennahen Substratbereich an den ehemaligen Austenitkorngrenzen ausbilden, die bei Tiefen über 10 µm einen negativen Effekt auf die Dauerfestigkeit haben können.

Eine Schwierigkeit bei der Verwendung von aluminiumbasierten Überzügen ist jedoch, dass der Überzug beim Aufheizen einer Stahlplatine im Rollenherdofen vor der Warmumformung mit den keramischen Transportrollen reagieren kann, was die Lebensdauer der Ofenrollen signifikant reduziert. Darüber hinaus ist der Verschleiß der Werkzeuge beim Presshärten durch den im Zuge der Erwärmung mit Eisen durchlegierten Aluminium-Silizium-Überzug sehr hoch. Zudem führt eine ungleichmäßige Ausbildung der Oberflächenstruktur oder der Dicke des Überzugs im Zuge der Erwärmung zu Schweißproblemen, insbesondere beim in der Automobilindustrie häufig verwendeten Widerstandspunktschweißen, bedingt durch lokal variierende elektrische Widerstände an der Bauteiloberfläche.

Aber auch beim Kaltumformen von aluminiumbasierten Überzügen treten Probleme auf. Zum Beispiel ist der Abrieb bei der Umformung im Werkzeug gegenüber Standard Zinküberzügen deutlich höher, was den Werkzeugverschleiß und Wartungsaufwand erhöht und zu Fehlern bei Folgeteilen durch das Einpressen des Abriebs führen kann.

Aufgabe der Erfindung ist es deshalb, ein Verfahren zur Herstellung von pressgehärteten Bauteilen aus Stahlblechen oder Stahlbändern und ein pressgehärtetes Bauteil aus derartigen Stahlblechen oder Stahlbändern anzugeben.

Für das erfindungsgemäße Presshärten von Bauteilen aus den mit einer aluminiumbasierten Beschichtung versehenen Stahlblechen oder Stahlbändern wird ein Verfahren bereitgestellt, dadurch gekennzeichnet, dass die Stahlbleche oder Stahlbänder mit dem Ziel einer Härtung zumindest bereichsweise auf eine Temperatur über Ac3 erhitzt werden, anschließend bei dieser Temperatur umgeformt und danach mit einer Geschwindigkeit abgekühlt werden, die zumindest bereichsweise oberhalb der kritischen Abkühlgeschwindigkeit liegt, wobei die aluminiumbasierte Beschichtung ein im Schmelztauchverfahren aufgebrachter Überzug ist, wobei die Beschichtung nach dem Schmelztauchprozess und vor der Erwärmung auf Umformtemperatur einer Behandlung unter anodisierenden Bedingungen und/oder Plasmaoxidation und/oder einer Heißwasserbehandlung und/oder einer Behandlung in Wasserdampf unterzogen wird, bei der die Beschichtung an der Oberfläche unter Ausbildung von Oxiden oder Hydroxiden oxidiert und der Überzug in einem Schmelzbad mit einem Si-Gehalt von 8 bis 12 Gewichts-%, einem Fe-Gehalt von 1 bis 4 Gewichts-%, Rest Aluminium hergestellt wird.

Die Lehre der Erfindung umfasst eine aluminiumbasierte Beschichtung für Stahlbleche oder Stahlbänder, wobei die Beschichtung einen im Schmelztauchverfahren aufgebrachten Überzug umfasst, auf dem Überzug eine Aluminiumoxid und/oder -hydroxid enthaltene Deckschicht angeordnet ist, welche durch eine Plasmaoxidation und/oder eine Heißwasserbehandlung bei Temperaturen von mindestens 90 °C, vorteilhaft mindestens 95 °C und/oder eine Behandlung in Wasserdampf bei Temperaturen von mindestens 90 °C, vorteilhaft mindestens 95 °C hergestellt wurde. Hierbei kann vorteilhafter Weise der Überzug in einem Schmelzbad mit einem Si-Gehalt von 8 bis 12 Gewichts-%, einem Fe-Gehalt von 1 bis 4 Gewichts-%, Rest Aluminium hergestellt werden.

Als aluminiumbasierte Überzüge werden nachfolgend metallische Überzüge verstanden, bei denen Aluminium der Hauptbestandteil in Massenprozent ist. Beispiele für mögliche aluminiumbasierte Überzüge sind Aluminium, Aluminium-Silizium (AS), Aluminium-Zink-Silizium (AZ), sowie dieselben Überzüge mit Beimischungen zusätzlicher Elemente, wie z.B. Magnesium, Mangan, Titan und seltenen Erden.
Außerdem umfasst die Lehre der Erfindung eine aluminiumbasierte Beschichtung für Stahlbleche oder Stahlbänder, wobei die Beschichtung einen im Schmelztauchverfahren aufgebrachten, aluminiumbasierten Überzug umfasst und wobei auf dem Überzug eine Aluminiumoxid und/oder -hydroxid enthaltene Deckschicht angeordnet ist, welche durch anodische Oxidation hergestellt wurde, dadurch gekennzeichnet, dass der Überzug in einem Schmelzbad mit einem Si-Gehalt von 8 bis 12 Gewichts-%, einem Fe-Gehalt von 1 bis 4 Gewichts-%, Rest Aluminium hergestellt wurde.
Durch die Ausbildung einer definierten Aluminiumoxid und/oder-hydroxid enthaltenen Deckschicht auf der aluminiumbasierten Beschichtung können die vorgenannten negativen Aspekte von aluminiumbasierten Beschichtungen jedoch deutlich reduziert oder sogar ganz verhindert werden.

Die Aluminiumoxid und/oder -hydroxid enthaltenen Deckschichten wirken dabei bei der Warmumformung als Trennschicht zwischen Überzug und den keramischen Ofenrollen. Somit wird ein Übertrag metallischen Materials auf die Ofenrollen wirksam vermieden. Weiterhin trennt die Aluminiumoxid und/oder -hydroxid enthaltene Deckschicht den mit Eisen auflegierten, aluminiumbasierten Überzug des Stahlbandes von der metallischen Werkzeugoberfläche des Umformwerkzeugs und dient so als trennende Umformhilfe. Dies reduziert Verschweißungen und Abrasion und damit Werkzeugverschleiß und -wartung, da die Schichten durch das Presshärten deutlich weniger verändert und damit deutlich weniger abrasiv werden, als beim Stand der Technik. Dargestellt wird dies in den Figuren 1 a) bis d). Dargestellt ist ein Vergleich beispielhafter, rasterelektronenmikroskopischer Oberflächenaufnahmen eines AS-Überzugs a) unbehandelter Ausgangszustand ohne Presshärten, b) anodisierter Zustand ohne Presshärten, c) unbehandelter Zustand nach Presshärten, d) anodisierter Zustand nach Presshärten.

Eine vor der Erzeugung der Deckschicht vorgeschaltete alkalische Vorbehandlung mit sich fallweiser anschließender saurer Dekapierung beispielsweise mit Schwefelsäure oder Salpetersäure und abschließendem Spülen des mit einer aluminiumbasierten Beschichtung versehenen Stahlbleches oder Stahlbandes, entfernt dabei vorteilhaft die bereits durch atmosphärische Oxidation entstandene, willkürlich ausgebildete Schicht und schafft dadurch einen definierten Ausgangszustand für die nachfolgend erzeugte Deckschicht.
Die Erzeugung von definierten, Aluminiumoxid und/oder -hydroxid enthaltenen Deckschichten auf einem Stahlband mit einem aluminiumbasierten Überzug ist jedoch großserientechnisch eine Herausforderung.

Erfindungsgemäß wird die Aluminiumoxid und/oder-hydroxid enthaltene Deckschicht daher mittels Plasmaoxidation erzeugt. Zusätzlich oder alternativ kann eine Heißwasserbehandlung bei Temperaturen von mindestens 90 °C, vorteilhaft mindestens 95 °C oder eine Behandlung in Wasserdampf bei Temperaturen von mindestens 90 °C, vorteilhaft mindestens 95 °C erfolgen. Diese Art der Behandlung des Überzugs oder der Deckschicht wird auch Verdichtung genannt.
Des Weiteren wird die Aluminiumoxid und/oder -hydroxid enthaltende Deckschicht in einem anodischen Verfahren erzeugt. Hierbei wird der Überzug in einem Schmelzbad mit einem Si-Gehalt von 8 bis 12 Gewichts-%, einem Fe-Gehalt von 1 bis 4 Gewichts-%, Rest Aluminium hergestellt. Das anodische Verfahren ist im Vergleich zu einem chemischen Oxidationsverfahren erheblich vielseitiger. Besonders vorteilhaft ist es, dieses Verfahren in einem kontinuierlichen Prozess an einem beschichteten Stahlband durchzuführen.

Die anodische Oxidation einer Aluminium(legierungs)schicht kann sowohl im Gleichstrom- als auch im Wechselstromverfahren durchgeführt werden.

Werden Aluminium oder Aluminiumschichten z.B. in einem Schwefelsäure-Elektrolyten anodisch behandelt, so wandern in dem sich bildenden elektrischen Feld die negativ geladenen Sulfat-Anionen der Schwefelsäure und die OH--Ionen des Wassers zur Anode. An der Anode reagieren diese mit Al³+-Ionen unter Bildung von Aluminiumoxid. Die Schichtdicke ist gemäß der Faraday'schen Gesetze abhängig von der geflossenen Ladungsmenge. Dadurch wird es ermöglicht, die Dicke der Oxidschicht definiert einzustellen, um sie so maßgeschneidert für den jeweiligen Verwendungszweck anzupassen.

Für die anodische Oxidation von Aluminium wird in der Literatur bei einem Stromdurchgang von 1 Ah/dm² eine Schichtdicke von etwa 20 µm gebildet.

Als vorteilhaft haben sich in Versuchen Schichten erwiesen, die dick genug sind, um eine Trennung zwischen Ofenrolle und Überzug zu gewährleisten. Beispielhaft haben sich mittlere Schichtdicken von mindestens 0,05 µm und höchstens 4,0 µm als vorteilhaft erwiesen, die gleichzeitig noch eine gute Schweißbarkeit, insbesondere Punktschweißbarkeit, ermöglichen.

Als besonders vorteilhaft haben sich Schichten erwiesen, die im Mittel zwischen 0,1 und 1,0 µm liegen, da hier ein deutlich positiver Effekt im Hinblick auf eine Verringerung des Werkzeugverschleißes gefunden wurde und noch keinerlei Einschränkung im Hinblick auf die Schweißeignung existiert.

Für die anodische Oxidation von Aluminium und Aluminiumlegierungen kommen unterschiedliche Elektrolytsysteme in Frage (z.B. auf Basis von Borsäure, Zitronensäure, Schwefelsäure, Oxalsäure, Chromsäure, Alkylsulfonsäuren, Carbonsäuren, Alkalicarbonate, Alkaliphosphate, Phosphorsäure, Flusssäure).

Typische Stromdichten für den Prozess liegen je nach Elektrolytsystem zwischen 1-50 A/dm². Da bei dem Prozess mit konstantem Strom gearbeitet wird, stellt sich eine Spannung ein. Diese liegt typischerweise in einem Bereich von 10-120 V. Die Elektrolyttemperatur beträgt ja nach Elektrolytsystem zwischen 0-65 °C. Über die Wahl der Elektrolyttemperatur kann beispielhaft die Härte der Schicht beeinflusst werden. In Elektrolyten auf Basis von Schwefelsäure oder Oxalsäure werden besonders harte Schichten bei geringen Elektrolyttemperaturen (z.B. 0-10 °C) erhalten.

Während der anodischen Oxidation bildet sich eine die gesamte Oberfläche überdeckende, nanoporöse Oxidschicht aus dicht zusammen gesetzten Oxidzellen mit hexagonalen Querschnitten. Diese Poren sind zur Elektrolytseite hin geöffnet. Der Porendurchmesser hängt von der Art des verwendeten Elektrolyten ab. Je nach lokaler, chemischer Zusammensetzung des darunter liegenden Überzugs kann sich die oxidische Schicht lokal in verschiedenen Phasen ausbilden (s. Figur 1b). In Versuchen wurde in einem Schwefelsäure-Gleichstrom-Verfahren gezeigt, dass sich die in einem AS-Legierungsüberzug enthaltenen Phasen während der anodischen Behandlung in Bezug auf Oxidschichtdicke und Porengröße auf mikroskopischer Ebene unterschiedlich verhalten. Damit bildet sich eine von der ursprünglichen, metallischen Oberfläche unterschiedliche Mikrostruktur aus. Auf makroskopischer Ebene erfolgt die Schichtbildung sehr homogen.
Figur 2 zeigt beispielhaft eine rasterelektronenmikroskopische Aufnahme der nanoporösen Oberflächenstruktur eines anodisierten AS-Überzugs. In die nanoporöse Schicht, die gebildet wird, können Farbstoffe (organisch oder anorganisch) oder Funktionspigmente (z.B. leitfähige, metallische Partikel, Fullerene, nanostrukturierte Partikel) eingelagert werden, mit denen Färbung und Eigenschaften der Schicht wie zum Beispiel die elektrische Leitfähigkeit, Härte, Korrosionsschutz, antibakterielle Eigenschaften, maßgeschneidert werden können.

Der sich vorteilhaft anschließende Verdichtungsschritt, auch Sealen genannt, schließt die Porenstruktur durch Kristallwasseraufnahme und verhindert z.B. eine weitere Aufnahme von Farbstoffen oder Funktionspigmenten. Die Verdichtung kann durch eine Wasserdampf- oder eine Heißwasserbehandlung erreicht werden. Als vorteilhaft haben sich hierfür Temperaturen von mindestens 90 °C, besonders vorteilhaft mindestens 95 °C, herausgestellt. Die Verdichtungszeit ist abhängig von der Oxidschichtdicke. Hierbei wird bei zunehmender Oxidschichtdicke auch die Verdichtungszeit erhöht. Vorteilhaft können Zusätze wie z.B. Metallsalze während der Verdichtung die Korrosionsbeständigkeit und Farbbeständigkeit verbessern.

Im Allgemeinen stört die Gegenwart von Eisen die anodische Oxidation von Aluminium- und Aluminiumlegierungen. Deshalb muss sichergestellt werden, dass Eisen aus dem Stahlsubstrat nicht mit dem Elektrolyten in Kontakt kommt. Bei beschichteten Platinen müssen die Schnittkanten deshalb aufwändig geschützt werden (z.B. durch Flansche, Kantenmasken, Beschichtungen, Anstriche, Folien). Bei der Anodisierung von beschichtetem (unbesäumtem) Stahlband liegt kein Stahl an den Bandkanten frei, da diese beim Schmelztauchprozess mit beschichtet werden. Das vereinfacht den Prozess der anodischen Oxidation erheblich und sichert zugleich seine Stabilität.

Darüber hinaus wäre es denkbar, nur eine einseitige erfindungsgemäße Oberflächenbehandlung der aluminiumbasierten Schicht durchzuführen, um z.B. nur einen positiven Effekt im Hinblick auf die Beständigkeit der Ofenrollen zu erzielen. Auch eine auf beiden Seiten unterschiedliche erfindungsgemäße Oberflächenbehandlung ist vorstellbar.

Bei Versuchen wurde gezeigt, dass bei Proben, die einer Wasserdampfbehandlung zum Zwecke des Verdichtens unterzogen wurden, auch ohne vorhergehende Anodisierung oder Plasmaoxidation eine dünne Oxidschicht erzielt wurde, die erfindungsgemäß verwendet werden kann.

Vorteilhaft ist der aluminiumbasierte Überzug mit besonderer Eignung zum Warm- oder Kaltumformen ausgestattet.

Das erfindungsgemäße Verfahren umfasst die Herstellung eines Stahlbleches oder Stahlbandes mit einer aluminiumbasierten Beschichtung, wobei als Beschichtung ein aluminiumbasierter Überzug im Schmelztauchverfahren auf das Stahlblech oder Stahlband aufgebracht wird, dadurch gekennzeichnet, dass das beschichtete Stahlblech oder Stahlband mit dem Überzug nach dem Schmelztauchprozess und vor dem Umformprozess des Warm- oder Kaltumformens einer Plasmaoxidation und/oder einer Heißwasserbehandlung und/oder einer Behandlung in Wasserdampf unterzogen wird, wobei auf der Oberfläche des Überzugs unter Ausbildung von Oxiden oder Hydroxiden eine Aluminiumoxid und/oder -hydroxid enthaltene Deckschicht ausgebildet wird. Hierbei kann vorteilhafter Weise der Überzug in einem Schmelzbad mit einem Si-Gehalt von 8 bis 12 Gewichts-%, einem Fe-Gehalt von 1 bis 4 Gewichts-%, Rest Aluminium hergestellt werden.

Vorteilhaft erfolgt die optionale Heißwasserbehandlung oder die Behandlung unter Wasserdampf bei Temperaturen von wenigstens 90 °C, besonders vorteilhaft wenigstens 95 °C.

Ein weiteres erfindungsgemäßes Verfahren umfasst die Herstellung eines Stahlbleches oder Stahlbandes mit einer aluminiumbasierten Beschichtung, wobei als Beschichtung ein aluminiumbasierter Überzug im Schmelztauchverfahren auf das Stahlblech oder Stahlband aufgebracht wird, wobei das Stahlblech oder Stahlband mit dem Überzug nach dem Schmelztauchprozess und vor dem Umformprozess einer anodischen Oxidation unterzogen wird, wobei auf der Oberfläche des Überzugs unter Ausbildung von Oxiden oder Hydroxiden eine Aluminiumoxid und/oder -hydroxid enthaltene Deckschicht ausgebildet wird, dadurch gekennzeichnet, dass der Überzug in einem Schmelzbad mit einem Si-Gehalt von 8 bis 12 Gewichts-%, einem Fe-Gehalt von 1 bis 4 Gewichts-%, Rest Aluminium hergestellt wird.

In einer vorteilhaften Ausgestaltung der Erfindung wird die Deckschicht in einem kontinuierlichen Prozess auf die Oberfläche des Überzugs aufgebracht.

Die erfindungsgemäße anodische Oxidation erfolgt vorteilhaft in einem Medium auf Basis von Borsäure, Zitronensäure, Schwefelsäure, Oxalsäure, Chromsäure, Alkylsulfonsäuren, Carbonsäuren, Alkalicarbonate, Alkaliphosphate, Phosphorsäure oder Flusssäure.

Als vorteilhafte Verfahrensparameter für die Anodisierung haben sich Stromdichten zwischen 1-50 A/dm², eine Spannung von 10-120 V und eine Elektrolyttemperatur zwischen 0-65 °C herausgestellt.

In einer vorteilhaften Weiterbildung der Erfindung ist vorgesehen, dass nach dem Schritt der Anodisierung und/oder Plasmaoxidation der Beschichtung und vor einer Verdichtung des Überzugs durch Heißwasserbehandlung und/oder einer Behandlung in Wasserdampf, in die Deckschicht der Beschichtung Farbpigmente und/oder die Funktion der Deckschicht beeinflussende Pigmente eingebracht werden. Hierdurch ist eine freie Farbgestaltung der Oberfläche des beschichteten Stahlblechs oder des Stahlbandes möglich oder es können die funktionalen Eigenschaften der Beschichtung im Hinblick auf die gestellten Anforderungen wie oben beschrieben gezielt eingestellt werden.

In einer weiteren vorteilhaften Weiterbildung der Erfindung ist der durch das erfindungsgemäße Verfahren hergestellte aluminiumbasierte Überzug mit besonderer Eignung zum Warm- oder Kaltumformen ausgestattet.

Des Weiteren umfasst die Erfindung ein pressgehärtetes Bauteil aus den mit einer aluminiumbasierten Beschichtung versehenen Stahlblechen oder Stahlbändern, hergestellt nach dem zuvor beschriebenen Verfahren.

Während der Untersuchungen haben sich weitere, auch für kaltumgeformte Bauteile, oder die Kaltumformung selbst betreffende, vorteilhafte Eigenschaften herausgestellt:
a) Die Aluminiumoxid und/oder -hydroxid enthaltene Deckschicht trennt den metallischen, aluminiumbasierten Überzug des Stahlbandes von der metallischen Werkzeugoberfläche des Umformwerkzeugs und dient so als trennende Umformhilfe. Dies reduziert Verschweißungen und erweitert den Umformbereich durch Absenkung des Reibwiderstandes und Vermeidung des sogenannten Stick-Slip Effektes. Dieses Problem tritt insbesondere bei langsamen Umformgeschwindigkeiten und sehr hochfesten Werkstoffen auf und kann das Prozessfenster stark begrenzen. Durch die Schicht wird das Prozessfenster erheblich zu kleineren Geschwindigkeiten und höheren Umformkräften geöffnet und damit der Umformprozess wesentlich robuster. Weiterhin kommt dem Umformprozess zugute, dass aufgrund der lateral heterogenen Ausbildung der Aluminiumoxid und/oder -hydroxid enthaltene Deckschicht kein flächiger, sondern ein reduzierter Kontakt zwischen Werkstück und Werkzeug zustande kommt.
b) Gleichzeitig kann die porige Oberfläche der Aluminiumoxid und/oder -hydroxid enthaltenen Deckschicht das Ölaufnahmevermögen der Oberfläche vergrößern und den Effekt der Ölverschiebung stark reduzieren. Stahlcoils, das heißt, zu Rollen aufgewickelte Stahlbänder, werden bereits beim Hersteller geölt, damit zum einen ein Korrosionsschutz vor der Verarbeitung beim Kunden gewährleistet ist, und zum anderen eine Vorbeölung für nachfolgende Umformprozesse gegeben ist. Bei einer längeren Zwischenlagerung und erhöhten Temperaturen kann dieses Öl aus den Coilwindungen heraus laufen. Damit fehlt es auf der Blechoberfläche, was zur Notwendigkeit einer aufwändigen Nachbeölung führt. Mit der ausgebildeten Deckschicht kann dies verhindert werden.
c) Die größere Härte der Aluminiumoxid und/oder -hydroxid enthaltenen Deckschicht von bis zu 350HV 0,025 gegenüber dem metallischen Überzug ermöglicht die Verwendung dieses Systems für Anwendungen, bei denen es auf glatte, rollwiderstandminimierte Oberflächen ankommt, wie Lagerflächen, Laufbuchsen oder Auszüge von z.B. Schubladen. Auch hier besteht bei metallischen Überzügen die Gefahr der Kaltverschweißung und damit des Aufbaus von Material auf Lageroberflächen, das die Funktion eines Gleit- oder Wälzlagers erheblich beeinflusst.
d) Die Aluminiumoxid und/oder -hydroxid enthaltene Deckschicht erzeugt unter korrosiver Belastung eine Barrierewirkung, die den metallischen Korrosionsüberzug selbst schützt. Metallische Überzüge schützen das Stahlfeinblech durch a) Abdeckung und b) kathodischen Korrosionsschutz bei Verletzung der Oberfläche. In Verbindung mit einer weiteren Barriereschicht (z.B. Lack) spricht man von sogenannten Duplexschichtsystemen. Lacke besitzen zwar eine hohe Dampfsperre gegenüber Wasser, sind jedoch i.d.R. nicht sehr abriebfest. Die Aluminiumoxid und/oder -hydroxid enthaltene Deckschicht löst dieses Problem durch Kombination einer Barrierewirkung mit einer hohen Abriebfestigkeit. Weiterhin sind die Schichten deutlich temperaturbeständiger, als alle bekannten Lacke und ermöglichen so den Einsatz in korrosiven Umgebungen auch bei erhöhter Temperatur.
e) Darüber hinaus wird Oxidwachstum bei hohen Temperaturen sehr stark reduziert, da der zum Wachstum einer Oxidschicht notwendige lonenaustausch durch die Oberfläche aufgrund der atomar kompakten Ausbildung der Schicht unterbunden wird. Ebenso wird ein Abdampfen des Überzuges effizient unterbunden.
f) Ein weiterer Vorteil gegenüber einer rein metallischen Oberfläche besteht in der erhöhten Beständigkeit gegenüber sauren und insbesondere alkalischen Medien. Hier wirkt die Aluminiumoxid und/oder -hydroxid enthaltene Deckschicht wie eine Trennschicht, die vor der beizenden Wirkung dieser Medien schützt.
g) Gleichzeitig ist die Deckschicht auch ohne vorhergehende Phosphatierung sehr gut lackierbar, da sie aufgrund ihrer anorganischen Natur eine ideale chemische und aufgrund der großen Oberfläche (bei Entfall des Verdichtungsschrittes) sehr gute physikalische Vernetzung ermöglichen.
h) Die Aluminiumoxid und/oder -hydroxid enthaltene Deckschicht erhöht den elektrischen Widerstand der Oberfläche effizient, so dass je nach Schichtdicke (auch über 20 µm) elektrische Durchschlagsspannungen von bis zu 2 kV ohne Schutzlack erzielt werden.
i) Aufgrund der Porosität der Aluminiumoxid und/oder -hydroxid enthaltenen Deckschichten besteht vor dem Verdichtungsprozess die Möglichkeit, Pigmente einzubetten. Im Bereich dekorativer Eloxalschichten auf Aluminiumbauteilen sind bunt eingefärbte Aluminiumoberflächen bekannt und stark verbreitet. Neben Farbinformationen können mittels solcher Pigmente aber auch andere, technische Eigenschaften maßgeschneidert werden, wie z.B. elektrische Leitfähigkeit oder antibakterielle Wirkung.

Nachfolgend werden einige mögliche Prozessrouten für die Herstellung von aluminiumbasierten Stahlblechen oder Stahlbändern für den Warm- oder Kaltumformprozess beschrieben. Diese ergeben sich aus dem allgemeinen Prozessschema gemäß Figur 3.

### Beispielprozess I:

A) Schmelztauchveredlung (aluminiumbasierter Überzug)
B) Anodisierung
   1. Alkalische Vorbehandlung (mit / ohne Tensiden)
   2. Saure Dekapierung (z.B. Schwefelsäure, Salpetersäure...)
   3. Spülen
   4. Anodisierungsprozess
   5. Spülen
   6. Färben / Applikation von Funktionspigmenten
   7. Spülen
   8. Thermische Wasser- / Wasserdampfbehandlungsprozess (Verdichtungsprozess)
   9. Trocknen
C) Warmumformprozess

### Beispielprozess II:

A) Schmelztauchveredlung (aluminiumbasierter Überzug)
B) Anodisierung
   1. Alkalische Vorbehandlung (mit / ohne Tensiden)
   2. Saure Dekapierung (z.B. Schwefelsäure, Salpetersäure...)
   3. Spülen
   4. Anodisierungsprozess
   5. Spülen
   6. Färben / Applikation von Funktionspigmenten
   7. Spülen
   8. Thermische Wasser- / Wasserdampfbehandlungsprozess (Verdichtungsprozess)
   9. Trocknen
C) Kaltumformprozess

### Beispielprozess III:

A) Schmelztauchveredlung (aluminiumbasierter Überzug)
B) Plasmaoxidation
   1. Alkalische Vorbehandlung (mit / ohne Tensiden)
   2. Saure Dekapierung (z.B. Schwefelsäure, Salpetersäure...)
   3. Spülen
   4. Trocknen
   5. Plasmaätzen
   6. Plasmaoxidationsprozess
C) Warmumformprozess oder Kaltumformprozess

### Beispielprozess IV:

A) Schmelztauchveredlung (aluminiumbasierter Überzug)
B) Thermische Wasser- / Wasserdampfbehandlung
   1. Alkalische Vorbehandlung (mit / ohne Tensiden)
   2. Saure Dekapierung (z.B. Schwefelsäure, Salpetersäure...)
   3. Spülen
   4. Thermischer Wasser- / Wasserdampfbehandlungsprozess
   5. Trocknen
C) Warmumformprozess oder Kaltumformprozess

## Patentansprüche

1. Verfahren zur Herstellung von pressgehärteten Bauteilen aus Stahlblechen oder Stahlbändern mit einer aluminiumbasierten Beschichtung, wobei als Beschichtung ein aluminiumbasierter Überzug im Schmelztauchverfahren auf das Stahlblech oder Stahlband aufgebracht wird, wobei das Stahlblech oder Stahlband mit dem Überzug nach dem Schmelztauchprozess und vor dem Umformprozess einer Plasmaoxidation und/oder einer Heißwasserbehandlung und/oder einer Behandlung in Wasserdampf und/oder einer anodischen Oxidation unterzogen wird, wobei auf der Oberfläche des Überzugs unter Ausbildung von Oxiden oder Hydroxiden eine Aluminiumoxid und/oder -hydroxid enthaltene Deckschicht ausgebildet wird, wobei die Stahlbleche oder Stahlbänder mit dem Ziel einer Härtung zumindest bereichsweise auf eine Temperatur über Ac3 erhitzt werden, anschließend bei dieser Temperatur umgeformt und danach mit einer Geschwindigkeit abgekühlt werden, die zumindest bereichsweise oberhalb der kritischen Abkühlgeschwindigkeit liegt.

2. Verfahren nach Anspruch 1, **dadurch gekennzeichnet, dass** der Überzug in einem Schmelzbad mit einem Si-Gehalt von 8 bis 12 Gewichts-%, einem Fe-Gehalt von 1 bis 4 Gewichts-%, Rest Aluminium hergestellt wird.

3. Verfahren nach Anspruch 1 oder 2, **dadurch gekennzeichnet, dass** die Heißwasserbehandlung oder die Behandlung unter Wasserdampf bei Temperaturen von wenigstens 90 °C, vorteilhaft wenigstens 95 °C, erfolgt.

4. Verfahren nach einem der Ansprüche 1 bis 3, **dadurch gekennzeichnet, dass** die Deckschicht in einem kontinuierlichen Prozess auf die Oberfläche des Überzugs aufgebracht wird.

5. Verfahren nach einem der Ansprüche 1 bis 4, **dadurch gekennzeichnet, dass** die Deckschicht mit einer mittleren Schichtdicke kleiner als 4 µm und größer als 0,05 µm aufgebracht wird.

6. Verfahren nach Anspruch 5, **dadurch gekennzeichnet, dass** die Deckschicht mit einer mittleren Schichtdicke kleiner als 1,0 µm und größer als 0,1 µm aufgebracht wird.

7. Verfahren nach Anspruch 1, **dadurch gekennzeichnet, dass** die anodische Oxidation in einem Medium auf Basis von Borsäure, Zitronensäure, Schwefelsäure, Oxalsäure, Chromsäure, Alkylsulfonsäuren, Carbonsäuren, Alkalicarbonate, Alkaliphosphate, Phosphorsäure, Flusssäure erfolgt.

8. Verfahren nach Anspruch 1 oder 7, **dadurch gekennzeichnet, dass** die Anodisierung bei Stromdichten zwischen 1-50 A/dm² und einer Spannung von 10-120 V und einer Elektrolyttemperatur zwischen 0-65 °C erfolgt.

9. Verfahren nach einem der Ansprüche 1 bis 8, **dadurch gekennzeichnet, dass** nach dem Schritt der Anodisierung und/oder Plasmaoxidation des Überzugs und vor einer Heißwasserbehandlung und/oder einer Behandlung in Wasserdampf, in die Deckschicht Farbpigmente und/oder die Funktion der Deckschicht beeinflussende Pigmente eingebracht werden.

10. Verfahren nach Anspruch 9, **dadurch gekennzeichnet, dass** als funktionsbeeinflussende Pigmente, die elektrische Leitfähigkeit und/oder die antibakteriellen Eigenschaften der Deckschicht beeinflussende Elemente eingebracht werden.

11. Verfahren nach Anspruch 10, **dadurch gekennzeichnet, dass** als funktionsbeeinflussende Pigmente leitfähige, metallische Partikel, Fullerene, nanostrukturierte Partikel eingebracht werden.

12. Pressgehärtetes Bauteil aus Stahlblechen oder Stahlbändern mit einer aluminiumbasierten Beschichtung, hergestellt nach einem Verfahren gemäß mindestens einem der Ansprüche 1 bis 11.

## Claims

1. Method for producing press-hardened components consisting of steel sheets or steel strips, comprising an aluminium-based coating, wherein an aluminium-based coat is applied as the coating to the steel sheet or steel strip in the hot-dipping process, wherein the steel sheet or steel strip together with the coat is subjected to plasma oxidation and/or a hot water treatment and/or treatment in steam and/or anodic oxidation after the hot-dipping process and before the forming process, wherein (with the formation of oxides or hydroxides) a cover layer containing aluminium oxide and/or aluminium hydroxide is formed on the surface of the coat, wherein the steel sheets or steel strips are heated, with the aim of hardening, to a temperature above Ac3 at least in regions, are subsequently formed at this temperature and thereafter are cooled at a rate which, at least in regions, is above the critical cooling rate.

2. Method as claimed in claim 1, **characterised in that** the coat is produced in a melting bath with an Si content of 8 to 12 wt. %, an Fe content of 1 to 4 wt. %, with the remainder being aluminium.

3. Method as claimed in claim 1 or 2, **characterised in that** the hot water treatment or the treatment with steam is performed at temperatures of at least 90°C, advantageously at least 95°C.

4. Method as claimed in any one of claims 1 to 3, **characterised in that** the cover layer is applied to the surface of the coat in a continuous process.

5. Method as claimed in any one of claims 1 to 4, **characterised in that** the cover layer is applied having an average layer thickness less than 4 µm and greater than 0.05 µm.

6. Method as claimed in claim 5, **characterised in that** the cover layer is applied having an average layer thickness less than 1.0 µm and greater than 0.1 µm.

7. Method as claimed in claim 1, **characterised in that** the anodic oxidation is effected in a medium on a basis of boric acid, citric acid, sulphuric acid, oxalic acid, chromic acid, alkyl sulphonic acids, carboxylic acids, alkali carbonates, alkali phosphates, phosphoric acid, hydrofluoric acid.

8. Method as claimed in claim 1 or 7, **characterised in that** the anodisation is effected at current densities between 1-50 A/dm² and a voltage of 10-120 V and an electrolyte temperature between 0-65°C.

9. Method as claimed in any one of claims 1 to 8, **characterised in that**, after the step of anodisation and/or plasma oxidation of the coat and before a hot water treatment and/or a treatment in steam, colour pigments and/or pigments influencing the function of the cover layer are introduced into the cover layer.

10. Method as claimed in claim 9, **characterised in that** elements which influence the electrical conductivity and/or the antibacterial properties of the cover layer are introduced as function-influencing pigments.

11. Method as claimed in claim 10, **characterised in that** conductive, metallic particles, fullerenes, nano-structured particles are introduced as function-influencing pigments.

12. Press-hardened component consisting of steel sheets or steel strips, comprising an aluminium-based coating, produced according to a method as claimed in at least one of claims 1 to 11.

## Revendications

1. Procédé de fabrication de composants durcis à la presse qui sont formés à partir de tôles d'acier ou de bandes d'acier et qui sont pourvus d'un revêtement à base d'aluminium, une pellicule à base d'aluminium étant appliquée en tant que revêtement sur la tôle d'acier ou la bande d'acier dans le procédé d'immersion à chaud, la tôle d'acier ou la bande d'acier pourvue de la pellicule étant soumis à une oxydation au plasma et/ou à un traitement à l'eau chaude et/ou à un traitement à la vapeur d'eau et/ou à une oxydation anodique après le procédé d'immersion à chaud et avant le procédé de formage, une couche de recouvrement contenant de l'oxyde et/ou de l'hydroxyde d'aluminium étant formée sur la surface de la pellicule avec formation d'oxydes ou d'hydroxydes, les tôles d'acier ou les bandes d'acier étant au moins par endroits chauffées à une température supérieure à Ac3 dans le but d'effectuer une trempe, puis étant mises en forme à cette température et ensuite refroidies à une vitesse qui est au moins par endroits supérieure à la vitesse de refroidissement critique.

2. Procédé selon la revendication 1, **caractérisé en ce que** la pellicule est réalisée dans un bain fondu ayant une teneur en Si de 8 à 12 % en poids, une teneur en Fe de 1 à 4 % en poids, le reste étant de l'aluminium.

3. Procédé selon la revendication 1 ou 2, **caractérisé en ce que** le traitement à l'eau chaude ou le traitement à la vapeur d'eau est effectué à des températures d'au moins 90 °C, avantageusement d'au moins 95 °C.

4. Procédé selon l'une des revendications 1 à 3, **caractérisé en ce que** la couche de recouvrement est appliquée sur la surface de la pellicule selon un procédé continu.

5. Procédé selon l'une des revendications 1 à 4, **caractérisé en ce que** la couche de recouvrement est appliquée avec une épaisseur de couche moyenne inférieure à 4 µm et supérieure à 0,05 µm

6. Procédé selon la revendication 5, **caractérisé en ce que** la couche de recouvrement est appliquée avec une épaisseur de couche moyenne inférieure à 1,0 µm et supérieure à 0,1 µm

7. Procédé selon la revendication 1, **caractérisé en ce que** l'oxydation anodique est effectuée dans un milieu à base d'acide borique, d'acide citrique, d'acide sulfurique, d'acide oxalique, d'acide chromique, d'acides alkylsulfoniques, d'acides carboxyliques, de carbonates alcalins, de phosphates alcalins, d'acide phosphorique, d'acide fluorhydrique.

8. Procédé selon la revendication 1 ou 7, **caractérisé en ce que** l'anodisation est effectuée à des densités de courant comprises entre 1 et 50 A/dm² et à une tension de 10 à 120 V et une température d'électrolyte comprise entre 0 et 65 °C.

9. Procédé selon l'une des revendications 1 à 8, **caractérisé en ce que** des pigments de couleur et/ou des pigments influant sur la fonction de la couche de recouvrement sont introduits la couche de recouvrement après l'étape d'anodisation et/ou d'oxydation plasma de la pellicule et avant un traitement à l'eau chaude et/ou un traitement à la vapeur d'eau.

10. Procédé selon la revendication 9, **caractérisé en ce que** les pigments influant sur la fonction sont des éléments influant sur la conductivité électrique et/ou les propriétés antibactériennes de la couche de recouvrement.

11. Procédé selon la revendication 10, **caractérisé en ce que** les pigments influant sur la fonction sont des particules métalliques conductrices, des fullerènes, des particules nano-structurées.

12. Composant durci à la presse qui est formé à partir de tôles d'acier ou de bandes d'acier et qui est pourvu d'un revêtement à base d'aluminium, ledit composant étant fabriqué par un procédé selon l'une au moins des revendications 1 à 11.
